# EUROPÄISCHE PATENTSCHRIFT

(11) **EP 1 131 187 B1**
(45) Veröffentlichungstag und Bekanntmachung des Hinweises auf die Patenterteilung: **28.08.2002**
(21) Anmeldenummer: 99958000.4
(22) Anmeldetag: 05.11.1999
(51) Int. Cl.: B24D 3/34, B24D 13/16

(54) **FÄCHERSCHLEIFSCHEIBE**
FAN-LIKE GRINDING WHEEL
MEULE DE RECTIFICATION DU TYPE A EVENTAIL

(30) Priorität: 20.11.1998 DE 19853550
(43) Veröffentlichungstag der Anmeldung: 12.09.2001
(73) Patentinhaber: VEREINIGTE SCHMIRGEL- UND MASCHINEN-FABRIKEN AKTIENGESELLSCHAFT, D-30165 Hannover (DE)
(72) Erfinder: EISENBERG, Gustav, D-30453 Hannover (DE)
(74) Vertreter: König, Norbert, Dipl.-Phys. Dr.
(86) Internationale Anmeldenummer: EP9908494
(87) Internationale Veröffentlichungsnummer: WO00030809

(56) Entgegenhaltungen:
- EP-A- 0 649 708
- DE-A- 19 543 597

## Beschreibung

Die Erfindung betrifft eine Fächerschleifscheibe gemäß Oberbegriff des Anspruchs 1.

Durch die DE 35 25 620 ist eine Fächerschleifscheibe bekannt, bei welcher entlang der Umfangzone eines kreisscheibenförmigen flexiblen Grundtellers in radialen Schlitzen der Umfangzone Schleiflamellen einander dachziegelartig übergreifend angeordnet und unlösbar befestigt sind. Um den Grundteller leichter und einfacher auszubilden und dennoch bei höheren Drehzahlen die Schleiflamellen sicher zu halten, ist der Grundteller als Teilscheibe ausgebildet, in deren Umfangzone radiale Schlitze vorhanden sind, die zu kiemenartigen Öffnungen erweitert sind, in welche Schleiflamellen eingeklemmt sind.

Aus der DE 35 41 347 ist eine Fächerschleifscheibe bekannt, bei welcher entlang der Umfangzone eines kreisscheibenförmigen flexiblen Grundtellers Schleiflamellen einander dachziegelartig übergreifend angeordnet sind, durch radiale Schlitze in der Umfangzone hindurchgesteckt und an der Rückseite durch einen Spannteller festgeklemmt sind. Der Grundteller und der Spannteller sind als Blechscheiben ausgebildet und am Außenumfang kraft- oder formschlüssig miteinander verbunden. Durch diese Ausbildung soll die Fächerschleifscheibe nach der Herstellung als ein einstückiges Werkzeug gehandhabt werden können, und zwar während des Transports und vom Benutzer.

Das DE-GM 88 04 148.4 beschreibt eine Fächerschleifscheibe, welche aus einem metallischen Stützteller besteht, auf dem fächerartig einen äußeren Ring bildende Schleiflamellen aufgeklebt sind. Der die Schleiflamellen tragende Teil des Stütztellers ist kegelstumpfförmig gebogen. Hierdurch soll eine ergonomisch günstige Form geschaffen und die Festigkeit gegenüber Fliehkraftbeanspruchung erhöht werden.

Die DE 38 39 238 offenbart eine Fächerschleifscheibe mit einem Grundteller, bei der fächerartig auf einem äußeren Ring Schleiflamellen dachziegelartig übergreifend aufgeklebt sind. Der Grundteller ist vorzugsweise als Metallscheibe ausgebildet, in der sich Durchbrüche befinden, die vorzugsweise rund sind. Diese Löcher dienen dem Durchfließen des Klebstoffes auf die Rückseite. Eine auf der Rückseite des Tellers angebrachte Senkung verstärkt den Halt des Klebstoffes. Gleichzeitig weist der Teller im Spannbereich mehrere Kerbungen auf, die beim Festspannen eine Selbsthemmung gegen das Lösen der Mutter gewährleisten. Durch diese Ausbildung soll ein Grundteller geschaffen werden, welcher bei einer einfachen Herstellung eine hohe Betriebssicherheit gewährleistet.

Aus der DE 40 20 461 ist ein Fächerschleifwerkzeug bekannt, welches einen Stützteller aufweist, der mit einem Befestigungsmittel zum Aufsetzen auf eine Antriebsmaschine versehen ist, sowie mit einer Schleifscheibe, die einen kreisscheibenförmigen, lösbar am Stützteller befestigbaren Träger und darauf angeordneten Schleifmittel aufweist. Der Träger besteht aus einem flexiblen Gewebe. Verbindungsmittel zwischen dem Träger und dem Stützteller ist ein selbsthaftender, lösbarer, großflächig angebrachter Flächenhaftverschluß. Auf dem Träger sind radial ausgerichtete, sich fächerartig überlappende Schleiflamellen aufgeklebt. Der Außendurchmesser des Trägers und der darauf angeordneten Schleiflamellen ist größer als der Außendurchmesser eines in Abhängigkeit vom fortschreitenden Abnutzungsgrad der Schleiflamellen ausgewählten und in seinem Durchmesser dem jeweiligen Abnutzungsgrad angepaßten Stütztellers, welcher mit einem zentrischen, schleifscheibenseitigen Stift für eine zentrische Lochung im Träger versehen ist. Durch diese Ausbildung soll erreicht werden, daß beim Schleifen in Eckbereichen das Schleifmittel möglichst vollständig genutzt werden kann.

Durch die DE 195 43 597 ist eine Fächerschleifscheibe für Handschleifmaschinen bekannt, bestehend aus einer runden Trägerscheibe mit einer zentrisch angeordneten Einrichtung zur Befestigung an einer Handschleifmaschine und fächerartig überlappenden, auf der Trägerscheibe befestigten Schleiflamellen, die sich bis zum äußeren Rand der Trägerscheibe erstrecken oder über diese hinausragen. Die Oberflächen der Schleiflamellen dienen als Schleiffläche. Die radial außenliegenden Schmalseiten der Schleiflamellen bilden den Umfang der Fächerschleifscheibe. Zumindest die Schmalseiten der Schleiflamellen sind mit einem aushärtenden Bindemittel versehen, das materialabtragend auf den zu bearbeitenden Gegenstand einwirkt und sich bis zur Schleiffläche hin erstreckt. Durch diese Ausbildung soll eine Fächerschleifscheibe geschaffen werden, die auch bei häufigem Einsatz in schwer zugänglichen Bereichen wie Winkeln, Ecken oder dergleichen eine hohe Lebensdauer aufweist.

Es ist bekannt, bei den bekannten Fächerschleifscheiben Schleiflamellen zu verwenden, bei denen auf eine Unterlage eine Grundbindungsschicht, darauf eine Schleifkornschicht, auf die Schleifkornschicht eine erste Deckbindung und in recht aufwendiger Weise auf die erste Deckbindung eine zweite Deckbindung aufgebracht sind. Die erste Deckbindung soll für die Festigkeit der Schleifkornschicht sorgen und kann zusätzlich schleifaktive Stoffe, wie KBF,, Kryolith o. ä. aufweisen. Die zweite Deckschicht weist schleifaktive Stoffe auf, die von Bedeutung sind für die Schleifwirkung der Fächerschleifscheibe.

Die Aufgabe der vorliegenden Erfindung besteht darin, eine Fächerschleifscheibe der eingangs genannten Art so auszubilden, daß die Schleifwirkung bei verringertem Material- und Herstellungsaufwand verbessert wird.

Diese Aufgabe wird durch die Erfindung gemäß Anspruch 1 gelöst.

Vorteilhafte und zweckmäßige Weiterbildungen sind in den Unteransprüchen angegeben.

Die Erfindung schlägt vor für die Lamellen der Fächerschleifscheibe zwei verschiedene Arten von Lamellen einzusetzen, und zwar zum einen erste Lamellen, bestehend aus einer Unterlage, einer darauf aufgebrachten Grundbindungsschicht und einer auf die Grundbindungsschicht aufgebrachten Streulage aus Schleifkorn und einer auf die Schleifkornstreulage aufgebrachten Deckschicht, und zum anderen zweite Lamellen, bestehend aus einer Unterlage und nur einer auf die Unterlage aufgebrachten Schicht mit schleifaktiven Stoffen.

Dabei kann beispielsweise jede zweite, dritte, vierte etc. Lamelle nach Art der ersten Lamellen oder nach Art der zweiten Lamellen und können die weiteren Lamellen nach Art der zweiten Lamellen bzw. ersten Lamellen ausgebildet sein. Es können sich auch Gruppen von ersten Lamellen und Gruppen von zweiten Lamellen abwechseln, wobei die Anzahl der Lamellen in den Gruppen gleich oder unterschiedlich sein kann.

Die erfindungsgemäße Ausbildung hat den Vorteil, daß die Lamellen insgesamt einfacher und preiswerter herstellbar sind, wodurch die Fächerschleifscheibe insgesamt preiswerter wird. Durch das Vorsehen der schleifaktiven Stoffe auf separaten Lamellen mit nur einer Bindeschicht auf der Unterlage, welche die schleifaktiven Stoffe aufweist, ergibt sich eine Einsparung an Schleifkorn und es entfällt die Notwendigkeit, die schleifaktiven Stoffe in einer zweiten Deckbindungsschicht auftragen zu müssen. Außerdem ergeben sich Möglichkeiten das Abbauverhalten der schleifaktiven Stoffe gegenüber einer Anordnung in einer zweiten Deckbindung gemäß Stand der Technik zu verbessern. Dabei ist auch eine Erhöhung der aufgebrachten Menge an schleifaktiven Stoffen möglich, ohne die Agressivität der Fächerscheibe herabzusetzen. Gleichzeitig hat sich überraschenderweise gezeigt, daß die Schleifwirkung der erfindungsgemäßen Fächerschleifscheibe verbessert wird.

Die Erfindung soll nachfolgend anhand der beigefügten Zeichnung, die ein Ausführungsbeispiel zeigt, näher erläutert werden.

Es zeigen
- Fig. 1: eine Fächerschleifscheibe in der Draufsicht,
- Fig. 2: eine bei der Fächerschleifscheibe nach Fig. 1 verwendete erste Lamelle im Schnitt und
- Fig. 3: eine bei der Fächerschleifscheibe nach Fig. 1 verwendete zweite Lamelle im Schnitt.

Gleiche Bauteile in den Figuren der Zeichnung sind mit den gleichen Bezugszeichen versehen.

Die Fig. 1 zeigt eine Fächerschleifscheibe 2 mit einem Trägerteller 4, welcher eine zentrische Durchgangsbohrung 6 zur Befestigung der Fächerschleifscheibe an einer Maschine aufweist.

Auf der Umfangzone 8 des Trägertellers 4, die senkrecht oder geneigt zur Rotationsachse angeordnet ist, sind fächerartig bzw. dachziegelartig einander überlappende Lamellen 10 befestigt, vorzugsweise aufgeklebt. Die Lamellen 10 weisen radial außenliegende Seiten 11 auf, die mit dem Rand des Trägertellers abschließen oder diesen überragen und die gerade oder gebogen ausgebildet sein können.

Die Lamellen 10 bestehen aus zwei Arten von Lamellen, ersten Lamellen 12, bestehend aus einer Unterlage 14, einer darauf aufgebrachten Grundbindungsschicht 15, einer auf die Grundbindungsschicht 15 aufgebrachten Streulage aus Schleifkorn 16 und einer auf die Schleifkornstreulage 16 aufgebrachten Deckschicht 18, und aus zweiten Lamellen 20, bestehend aus einer Unterlage 22 und einer auf die Unterlage aufgebrachten Schicht 24 mit schleifaktiven Stoffen, vgl. Fig. 2 und 3.

Das Schleifkorn 16 ist dabei teilweise in der Grundbindungsschicht 15 eingebettet und die Deckschicht 18 ist nur so stark gewählt, daß das Schleifkorn mit seinen Spitzen aus der Deckschicht herausragt, vgl. Fig. 2.

In der Fig. 1 wechseln sich die ersten und zweiten Lamellen 12 und 20 ab. Es kann aber auch jede (n+1)-te Lamelle (n = 2, 3, 4 ...) als erste oder zweite Lamelle 12 oder 20 ausgebildet sein. Es können sich auch Gruppen aus mehreren ersten und Gruppen aus mehreren zweiten Lamellen abwechseln, wobei die Zahl der Lamellen pro Gruppe unterschiedlich sein kann.

Die Deckschicht 18 der ersten Lamellen 12 kann zusätzlich noch mit schleifaktiven Stoffen versehen sein.

Als schleifaktive Stoffe werden beispielsweise Kaliumfluoroborat, Kryolith, Calciumfluorid und Chiolith eingesetzt.

Nachfolgend folgen einige Beispiele zur weiteren Erläuterung der Erfindung.

Beispiel 1: Auf einer Trägerscheibe von 115 mm Durchmesser wurden Schleiflamellen in bekannter Weise fächerartig überlappend aufgeklebt. Es wurden 60 Lamellen mit einer Größe von 18 x 25 mm eingesetzt. Die Schleiflamellen bestanden aus einer Unterlage aus ausgerüstetem Polyestergewebe mit einer Grundbindungsschicht, in welche Zirkonkorund in Korn 40 als Schleifkorn in einer Menge von 700 g/m² gestreut war, einer ersten auf die Schleifkornstreulage aufgebrachten Deckbindung mit einem Auftrag von 300 g/m², die für die Festigkeit der Schleifkornschicht sorgt, und einer zweiten Deckbindung mit einem schleifaktiven Stoff (Kaliumfluoroborat), der den Schleifvorgang unterstützt, und der mit einem Bindemittel in einer Menge von 380 g/m² aufgebracht wurde. Die Prüfung dieser Fächerschleifscheibe erfolgte auf einer Maschine mit einer Drehzahl von 4.200 U/Min., die einer Schnittgeschwindigkeit von 25 m/Sek. entspricht. Es wurden Rundrohre aus V2A 4301 mit einem Außendurchmesser von 90 mm und einer Wandstärke von 10 mm geschliffen. In 10 Intervallen von je 5 Minuten wurden 153 g Material zerspant.

Beispiel 2: Es wurden Schleiflamellen gemäß Beispiel 1 auf die Trägerscheibe aufgeklebt, wobei abwechselnd folgende Lamellen verwendet wurden. Die 1., 3., 5. usw. bestand aus Material wie in Beispiel 1, jedoch ohne zweite Deckbindung. Die 2., 4., 6. usw. Lamelle bestand aus einer Unterlage, auf die nur eine Schicht aufgebracht wurde, welche Kaliumfluoroborat als schleifaktiven Stoff enthielt und mit einem Bindemittel in einer Menge von 480 g/m² aufgebracht wurde. Unter gleichen Bedingungen wie in Beispiel 1 wurden 373 g Material zerspant.

Beispiel 3: Entsprechend dem Beispiel 2 wurde eine Fächerschleifscheibe hergestellt, welche Schleiflamellen gemäß Beispiel 1 allerdings ohne zweite Deckbindung und Lamellen aus einer Unterlage mit nur einer schleifaktiven Beschichtung im Verhältnis von 1:2 enthielt, d. h. die Scheibe wies nur noch 1/3 der Schleifkornmenge aus Beispiel 1 auf. Mit dieser Scheibe wurden unter gleichen Bedingungen wie in Beispiel 1 353 g Material zerspant.

Beispiel 4: Es wurde eine Fächerschleifscheibe gemäß Beispiel 2 hergestellt, bei der der schleifaktive Stoff Kaliumfluoroborat durch Kryolith ersetzt wurde. Mit dieser Scheibe wurden unter gleichen Bedingungen wie in Beispiel 1 394 g Material zerspant.

Bei den Beispielen 1-4 war der Gewichtsverlust der Scheiben nach dem Schleifen etwa gleich hoch.

Beispiel 5: Es wurde eine Fächerschleifscheibe gemäß Beispiel 1 hergestellt, wobei anstelle von Zirkonkorund als Schleifkorn Sinterkorund der gleichen Korngröße eingesetzt wurde. Es wurden mit dieser Scheibe unter gleichen Bedingungen wie in Beispiel 1 201 g Material zerspant.

Beispiel 6: Eine Fächerschleifscheibe gemäß Beispiel 4 wurde mit Sinterkorund anstelle von Zirkonkorund hergestellt. Es wurden mit dieser Scheibe unter gleichen Bedingungen wie in Beispiel 1 370 g Material zerspant.

Beispiel 7: Eine Fächerschleifscheibe gemäß Beispiel 6 wurde mit Lamellen hergestellt, die Calciumcarbonat anstelle von Kryolith als schleifaktiven Stoff enthielten. Mit dieser Scheibe wurden unter gleichen Bedingungen wie in Beispiel 1 203 g Material zerspant.

Bei den Beispielen 5-7 lag der Gewichtsverlust der Scheiben nach dem Schleifen etwa in gleicher Höhe.

## Patentansprüche

1. Fächerschleifscheibe mit einem Trägerteller, auf dessen Umfangzone fächerartig oder dachziegelartig einander überlappende Lamellen angeordnet sind, **dadurch gekennzeichnet, daß** die Lamellen (10) aus ersten Lamellen (12), bestehend aus einer Unterlage (14), einer auf die Unterlage aufgebrachten Grundbindungsschicht (15), einer auf die Grundbindungsschicht aufgebrachten Streulage aus Schleifkorn (16) und einer auf die Schleifkornstreulage (16) aufgebrachten Deckschicht (18), und aus zweiten Lamellen (20), bestehend aus einer Unterlage (22) und einer auf die Unterlage aufgebrachten Schicht (24) mit schleifaktiven Stoffen, bestehen.

2. Fächerschleifscheibe nach Anspruch 1, **dadurch gekennzeichnet, daß** jede (n+1)-te Lamelle (10) (n = 1, 2, 3, 4, ...) als erste oder zweite Lamelle (12 oder 20) ausgebildet ist.

3. Fächerschleifscheibe nach Anspruch 1, **dadurch gekennzeichnet, daß** abwechselnd Gruppen von ersten Lamellen (12) und Gruppen von zweiten Lamellen (20) vorgesehen sind.

4. Fächerschleifscheibe nach Anspruch 3, **dadurch gekennzeichnet, daß** die Anzahl der Lamellen pro Gruppe gleich oder unterschiedlich ist.

5. Fächerschleifscheibe nach Anspruch 1, **dadurch gekennzeichnet, daß** die Deckschicht (18) der ersten Lamellen (12) mit schleifaktiven Stoffen versehen ist.

6. Fächerschleifscheibe nach Anspruch 1 oder 5, **dadurch gekennzeichnet, daß** die schleifaktiven Stoffe aus Kaliumfluoroborat, Kryolith, Galciumfluorid oder Chiolith bestehen.

7. Fächerschleifscheibe nach einem der vorhergehenden Ansprüche, **dadurch gekennzeichnet, daß** das Schleifkorn der Fächerschleifscheibe aus Zirkonkorund oder Sinterkorund oder einer Mischung aus beiden besteht.

## Claims

1. Flap disc with a backing plate to whose peripheral zone laminae overlapping like a fan or roof tiles are attached, **characterized in that** the lamellae (10) consist of first lamellae (12), comprising a backing (14), a base bonding coat (15) applied to the backing, a layer of abrasive grain (16) deposited over the base bonding coat, and a size coat (18) over the layer of deposited abrasive grain (16), and second lamellae (20), consisting of a backing (22) and a layer (24) with active abrasive materials applied to the backing.

2. Flap disc according to claim 1, **characterized in that** every (n+1)th lamella (10) (n = 2, 3, 4...) is formed as a first or second lamella (12 or 20).

3. Flap disc according to claim 1, **characterized in that** alternating groups of first lamellae (12) and groups of second lamellae (20) are provided.

4. Flap disc according to claim 3, **characterized in that** the number of lamellae per group is equal or different.

5. Flap disc according to claim 1, **characterized in that** the size coat (18) of the first lamellae (12) is provided with active abrasive materials.

6. Flap disc according to claim 1 or 5, **characterized in that** the active abrasive materials consist of potassium fluoroborate, cryolite, calcium fluoride or chiolite.

7. Flap disc according to one of the preceding claims, **characterized in that** the abrasive grain of the flap disc consists of zirconia alumina or sintered aluminium oxide or a mixture of the two.

## Revendications

1. Meule de rectification du type en éventail avec un disque de support sur la zone périphérique duquel sont disposées en éventail ou à la manière de tuiles, des lamelles se chevauchent les unes les autres,
**caractérisée en ce que** les lamelles (10) sont constituées de première lamelles (12) constituées d'un substrat (14), d'une couche de liaison de base (15) rapportée sur le substrat, d'une couche de dispersion de grains abrasifs (16) rapportée sur la couche de liaison de base et d'une couche de revêtement (18) rapportée sur la couche de dispersion de grains abrasifs (16) et de secondes lamelles (20) constituées d'un substrat (22) et d'une couche (24) avec des matériaux actifs abrasivement, rapportée sur le substrat.

2. Meule du type en éventail selon la revendication 1,
**caractérisée en ce que** chaque (n + 1^{-ème}) lamelle (10) (n = 1, 2, 3, 4, ...) est réalisée sous forme de première ou seconde lamelle (12 ou 20).

3. Meule du type en éventail selon la revendication 1,
**caractérisée en ce que** sont prévus alternativement des groupes de premières lamelles (10) et des groupes de secondes lamelles (20).

4. Meule du type en éventail selon la revendication 3,
**caractérisée en ce que** le nombre de lamelles par groupe est identique ou différent.

5. Meule du type en éventail selon la revendication 1,
**caractérisée en ce que** la couche de recouvrement (18) des premières lamelles (12) est pourvue de matériaux actifs abrasivement.

6. Meule du type en éventail selon la revendication 1 ou 5,
**caractérisée en ce que** les matériaux actifs abrasivement sont constitués de fluoborate de potassium, de cryolithe, de fluorure de calcium ou de chiolithe.

7. Meule du type en éventail selon l'une des revendications précédentes,
**caractérisée en ce que** le grain abrasif de la meule du type en éventail est constitué par un corindon au zirconium ou un corindon fritté ou d'un mélange des deux.
